# FASCICULE DE BREVET EUROPEEN

(11) **EP 2 229 470 B1**
(45) Date de publication et mention de la délivrance du brevet: **16.11.2011**
(21) Numéro de dépôt: 08867895.8
(22) Date de dépôt: 19.12.2008
(51) Int. Cl.: C25D 1/00, C25D 5/02, C25D 5/12, C25D 7/00

(54) **PROCÉDÉ DE FABRICATION D'UNE MICROSTRUCTURE MÉTALLIQUE ET MICROSTRUCTURE OBTENUE SELON CE PROCÉDÉ**
VERFAHREN ZUR GEWINNUNG EINER METALLMIKROSTRUKTUR UND ANHAND DIESES VERFAHRENS GEWONNENE MIKROSTRUKTUR
METHOD FOR OBTAINING A METAL MICROSTRUCTURE AND MICROSTRUCTURE OBTAINED ACCORDING TO SAID METHOD

(30) Priorité: 31.12.2007 CH 20362007
(43) Date de publication de la demande: 22.09.2010
(73) Titulaire: Nivarox-FAR S.A., 2400 Le Locle (CH)
(72) Inventeur: FIACCABRINO, Jean-Charles, CH-1421 Grandevent (CH)
(74) Mandataire: Couillard, Yann Luc Raymond
(86) Numéro de dépôt international: PCT/EP2008/067969
(87) Numéro de publication internationale: WO 2009/083488

(56) Documents cités:
- EP-A- 0 567 332
- EP-A- 1 596 259
- EP-A- 1 835 339
- WO-A-03/095712

## Description

La présente invention concerne un procédé de fabrication d'une microstructure métallique par une technologie de type LIGA. En particulier l'invention concerne un tel procédé pour la fabrication d'une telle microstructure présentant une âme réalisée en un premier métal revêtue au moins partiellement d'une couche notamment fonctionnelle, d'un deuxième métal et dont la précision des dimensions géométrique sont définies directement par le procédé. L'invention concerne également un telle pièce métallique obtenue par ce procédé.

La technologie LIGA (Lithographie Galvanik Abformung) développée par W. Ehrfeld du Karlsruhe Nuclear Research Center, Allemagne) dans les années 80 s'est révélée intéressante pour la fabrication de microstructures métalliques de hautes précisions.

Dans son principe la technique LIGA consiste à déposer sur un substrat conducteur ou revêtue d'une couche conductrice, une couche d'une résine photosensible, à effectuer à travers un masque correspondant au contour de la microstructure désirée une irradiation X au moyen d'un synchrotron; à développer, c'est-à-dire à éliminer par des moyens physiques ou chimiques les portions de la couche de résine photosensible non irradiées afin de définir un moule ayant le contour de la microstructure, à déposer galvaniquement un métal typiquement du nickel dans le moule en résine photosensible puis à éliminer le moule pour libérer la microstructure.

La qualité des microstructures obtenues ne prête pas à critique, mais la nécessité de mettre en oeuvre un équipement coûteux (synchrotron) rend cette technique peu compatible avec une production de masse de microstructures devant avoir un faible coût unitaire.

C'est pourquoi sur la base de ce procédé LIGA ont été développées des procédé analogues mais utilisant des résines photosensibles aux UV. Un tel procédé est par exemple décrit dans la publication de A.B. Frazier et al., intitulée « Metallic Microstructures Fabricated Using Photosensitive Polyimide Electroplating Molds", Journal of Microelectromechanical systems, Vol. 2, N deg. 2, June 1993 pour la fabrication de structures métalliques par électrodéposition de métal dans des moules en résine photosensible à base de polyimide. Ce procédé comprend les étapes suivantes :
- créer sur substrat une couche métallique sacrificielle et une couche conductrice d'amorçage pour une étape ultérieure d'électrodéposition,
- appliquer une couche de polyimide photosensible,
- irradier à l'UV la couche de polyimide à travers un masque correspondant au contour de la microstructure désirée,
- développer en dissolvant les parties non irradiées de la couche de polyimide de façon à obtenir un moule en polyimide,
- déposer galvaniquement du nickel dans la partie ouverte du moule jusqu'à la hauteur de celui-ci, et
- éliminer la couche sacrificielle et séparer la structure métallique obtenue du substrat et
- éliminer le moule en polyimide.

Les microstructures obtenues selon les procédés de l'art antérieur sont des microstructures métalliques réalisées en un seul métal généralement du nickel, du cuivre du nickel-phosphore ce qui n'est pas toujours optimal selon l'application à laquelle elles sont destinées. En effet II existe en particulier des applications pour lesquelles l'un ou l'autre des ces matériaux ne présente pas des propriétés optimales tant du point de vue mécanique que tribologique. Typiquement une roue dentée doit être suffisamment rigide pour résister à la rupture en cas de sollicitation forte mais doit également présenter des dents avec un faible coefficient de frottement pour faciliter l'engrènement. Le choix du nickel est donc très intéressant du point de vue de sa résistance mécanique, en revanche le nickel présente des propriétés tribologiques moins intéressante puisqu'il présente un coefficient de frottement relativement élevé.

Une voie pour résoudre ce problème consiste à réaliser par le procédé LIGA-UV l'âme de la microstructure désirée avec un premier métal puis à revêtir ladite âme d'une couche d'un deuxième métal par un autre procédé classique, par exemple, par vaporisation sous vide. Un tel procédé présente toutefois l'inconvénient de ne pas permettre d'obtenir des pièces avec des précisions géométriques maîtrisées de façon simple. Il existe donc un besoin pour un procédé permettant de s'affranchir d'un tel inconvénient.

La présente invention a pour but de remédier aux inconvénients susmentionnés ainsi qu'à d'autres encore en fournissant un procédé permettant de fabriquer des microstructures adaptées, du point de vue de leur composition de façon optimale à l'application à laquelle elles sont destinées, les microstructures ainsi obtenues présentant des dimensions géométriques ayant une précision maîtrisée.

La présente invention a également pour but de fournir un tel procédé permettant de fabriquer des microstructures présentant une âme en un premier métal revêtue d'une couche d'un deuxième métal et dont la précision des dimensions géométriques souhaitée est définie par le procédé.

La présente invention a également pour but de fournir un tel procédé qui soit simple et peu coûteux à mettre en oeuvre.

A cet effet l'invention a pour objet un Procédé de fabrication d'une microstructure métallique **caractérisé en ce qu'**il comprend les étapes consistant à :
a) se munir d'un substrat dont au moins une des faces est conductrice ;
b) appliquer sur la face conductrice du substrat une couche de résine photosensible ;
c) irradier la couche de résine à travers un masque définissant le contour de la microstructure désirée ;
d) dissoudre les zones non irradiées de la couche de résine photosensible pour faire apparaître par endroit la face conductrice du substrat puis rendre conductrices des zones irradiées ;
e) déposer galvaniquement et de manière uniforme une couche d'un premier métal à partir de ladite couche conductrice du substrat et d'une face conductrice de la couche de résine photosensible ;
f) déposer galvaniquement et de manière uniforme une couche d'un deuxième métal à partir de ladite couche du premier métal pour former un bloc atteignant sensiblement le niveau de la surface supérieure de la couche de résine photosensible ;
g) aplanir la résine et le métal déposé pour amener la résine et le bloc électrodéposé au même niveau ;
h) séparer par délamination la couche de résine et le bloc électrodéposé du substrat ;
i) éliminer la couche de résine photosensible de la structure délaminée pour libérer la microstructure ainsi formée.

Ce procédé permet donc la réalisation de pièces terminées présentant une âme en un premier métal revêtue d'une couche d'un deuxième métal et dont la précision des dimensions géométriques souhaitée est définie par les dimensions du moule en résine photosensible dans lequel les dépôts galvaniques des deux métaux ont lieu, soit en d'autres termes par la précision de la technique de photolithographie utilisée. Un choix judicieux des deux métaux formant la microstructure permet d'adapter au mieux les propriétés mécaniques de la pièce à une application donnée. Par exemple dans le cas de la réalisation d'une roue dentée, le premier métal pourra être déposé sous la forme d'une fine couche typiquement une couche de nickel-phosphore de quelques dizaines de micromètres afin de favoriser un abaissement du coefficient de frottement de la pièce et le deuxième métal pourra être déposé sous la forme d'un bloc typiquement du nickel, ce dernier conférant à la pièce la résistance mécanique à la pièce.

Selon un mode de réalisation préféré de l'invention, les premier et deuxième métaux présentent des propriétés mécaniques différentes afin de former une microstructure dont les propriétés mécaniques sont optimisée. De préférence, le premier métal présente un coefficient de frottement plus faible que le deuxième métal, et le deuxième métal présente une résistance mécanique plus élevée que le premier métal. Le premier métal est par exemple un alliage Nickel-phosphore et le deuxième métal est par exemple du nickel.

Typiquement ladite face conductrice du substrat est formée d'un empilement de couches de chrome et d'or et ladite face conductrice de la couche de résine photosensible est formée par activation de ladite résine.

Ce procédé permet de réaliser plusieurs structures micromécaniques sur le même substrat.

Selon un autre mode de réalisation de l'invention, le procédé comprend en outre avant l'étape h) une étape de dépôt d'une couche conductrice d'amorçage ainsi qu'une répétition des étapes b) à g) avec un second masque définissant un deuxième contour pour un deuxième niveau de la microstructure, par exemple en vue la réalisation d'une roue dentée présentant deux dentures de diamètres différents.

Le procédé de l'invention trouve une application particulièrement avantageuse pour la fabrication de pièces micromécaniques de mouvements d'horlogerie. En particulier les pièces pourront être choisies parmi l'ensemble constitué des roues dentées, des roues d'échappement, des ancres, des pièces pivotées, des ressorts sautoir, des spiraux, des cames, et des pièces passives.

D'autres caractéristiques et avantages de la présente invention ressortiront plus clairement de la description détaillée qui suit d'un exemple de réalisation d'un procédé selon l'invention, cet exemple étant donné à titre purement illustratif et non limitatif seulement, en liaison avec le dessin annexé sur lequel :
- les figures 1 à 8 illustrent les étapes de procédé d'un mode de réalisation de l'invention en vue de la réalisation d'une roue dentée.

Le substrat 1 utilisé dans l'étape a) du procédé selon l'invention est, par exemple, formé par une plaquette de silicium, de verre ou de céramique sur laquelle on a déposé par évaporation, une couche conductrice d'amorçage, c'est-à-dire une couche apte à démarrer une réaction d'électroformage. Typiquement la couche conductrice d'amorçage est formé d'une sous couche de chrome 2 et d'une couche d'or 3 (figure 1).

Alternativement, le substrat 1 peut se composer d'acier inoxydable ou d'un autre métal apte à démarrer la réaction d'électroformage. Dans le cas d'un substrat en acier inoxydable, ce dernier sera dégraissé avant usage.

La résine photosensible 4 utilisée à l'étape b) du procédé selon l'invention est, de préférence, une résine à base d'époxy octofonctionnelle disponible chez Shell Chemical sous la référence SU-8 et d'un photoinitiateur choisi parmi les sels de triarylsulfonium tels que ceux décrits dans le brevet US 4,058,401. Cette résine est susceptible d'être de photo polymérisée sous l'action d'un rayonnement UV. On notera qu'un solvant qui s'est révélé approprié pour cette résine est la gammabutyrolactone (GBL).

Alternativement, une résine à base de phénolformaldéhydique de type Novolac en présence d'un photoinitiateur DNQ (DiazoNaphtoQuinone) peut également être utilisée.

La résine 4 est déposée sur le substrat 1 par tout moyen approprié typiquement à la tournette jusqu'à l'épaisseur souhaitée. Typiquement, l'épaisseur de résine est comprise entre 150 mμ et 1 mm. Selon l'épaisseur désirée et la technique de dépôt utilisée la résine 4 sera déposée en une ou plusieurs fois.

La résine 4 est ensuite chauffée entre 90 et 95° C pendant une durée dépendant de l'épaisseur déposée pour évacuer le solvant.

L'étape c) suivante illustrée à la figure 3 consiste à irradier la couche de résine 4 au moyen d'un rayonnement UV à travers un masque définissant le contour de la microstructure M désirée et ainsi des zones insolées 4a et des zones non insolées 4b. Typiquement, cette irradiation UV est de 200 à 1'000 mJ.cm⁻², mesurée à une longueur d'onde de 365 nm selon l'épaisseur de la couche. Le cas échéant une étape de recuit de la couche peut être nécessaire pour compléter la photopolymérisation induite par l'irradiation UV. Cette étape de recuit est effectuée, de préférence, entre 90°C et 95°C pendant 15 à 30 mn. Les zones insolées 4a (photopolymérisées) deviennent insensibles à une grande majorité de solvants. Par contre, les zones non insolées pourront ultérieurement être dissoutes par un solvant.

L'étape d) suivante illustrée à la figure 4 consiste à développer les zones non insolées 4b de la couche de résine photosensible pour faire apparaître par endroit la couche conductrice 3 du substrat 1. Cette opération est réalisée par dissolution des zones non insolées 4b au moyen d'un solvant choisi parmi la GBL (gammabutyrolactone) et le PGMEA (propylène glycol méthyle éthyle acétate). Un moule en résine photosensible insolée 4a présentant les contours d'une structure métallique est ainsi réalisé.

L'étape e) suivante illustrée à la figure 5 consiste à déposer galvaniquement et de manière uniforme sur le moule une couche 5 d'un premier métal à partir de ladite couche conductrice 3 en veillant à ce que la première couche ne s'étende que sur une partie de la profondeur du moule et s'étende également le long des parois verticales du moule. Pour ce faire, la couche de résine 4 formant le moule a soit été activée afin de la rendre conductrice soit été revêtue d'une couche conductrice d'amorçage. L'épaisseur de la couche 5 de ce premier métal correspond à l'épaisseur du chemisage de la microstructure que l'on souhaite obtenir, typiquement, l'épaisseur de cette couche pourra être comprise entre quelques microns et quelques dizaines de microns.

L'étape f) suivante illustrée à la figure 6 consiste à déposer galvaniquement dans le moule revêtue de la couche 5, une couche 6 d'un second métal différent du premier jusqu'à former un bloc atteignant sensiblement la surface supérieure de la résine photosensible 4a, le bloc étant formé de la couche 5 du premier métal et de la couche 6 du deuxième métal. Par métal dans ce contexte sont bien entendu compris les alliages métalliques. Typiquement, les premier et deuxième métaux seront choisis parmi l'ensemble comprenant le nickel, le cuivre, l'or ou l'argent, et, comme alliage, l'or-cuivre, le nickel-cobalt, le nickel-fer, et le nickel-phosphore.

L'épaisseur de la couche 6 du deuxième métal peut varier en fonction de l'utilisation de la microstructure M désirée. Typiquement, l'épaisseur de la couche 6 du deuxième métal peut varier entre 100 microns à 1 mm. Dans une application particulière telle qu'une came ou un pignon, on pourra, par exemple, réaliser une microstructure comprenant une couche 5 présentant de bonnes qualités tribologiques typiquement réalisée en nickel-phosphore, et une couche 6 d'un deuxième métal résistant mécaniquement, typiquement du nickel.

Les conditions d'électroformage, notamment la composition des bains, la géométrie du système, les tensions et densités de courant, sont choisis pour chaque métal ou alliage à électrodéposer selon les techniques bien connues dans l'art de l'électroformage (cf. par exemple Di Bari G.A. "electroforming" Electroplating Engineering Handbook 4th Edition rédigée par L.J. Durney, publié par Van Nostrand Reinhold Compagny Inc., N.Y. USA 1984).

Dans une étape g) subséquente, illustrée à la figure 7, on procède à la mise à niveau du bloc électroformé avec la couche de résine. Cette étape peut se faire par abrasion et polissage afin d'obtenir directement des microstructures ayant une surface supérieure plane présentant notamment un état de surface compatible avec les exigences de l'industrie horlogère pour la réalisation de mouvement de haut de gamme.

L'étape h) suivante, illustrée à la figure 8, consiste à séparer par délamination la couche de résine et le bloc électrodéposé du substrat. Une fois cette opération de délamination effectuée, on élimine la couche de résine photosensible de la structure délaminée pour libérer la microstructure M ainsi formée. Pour ce faire, on dissout dans une étape i) la résine photopolymérisé par la N-méthylepyrrolidone (NMP) ou encore on élimine cette résine par une attaque plasma.

La microstructure ainsi libérée peut soit être utilisée directement ou le cas échéant après un usinage approprié. On comprend que grâce à la précision géométrique du moule en résine 4, la microstructure M, illustrée à la figure 8, comporte une âme formée à partir de la couche 6 du deuxième métal et un chemisage très précis formée à partir de la couche 5 du premier métal. Ainsi, comme illustré à la figure 8, on peut obtenir une microstructure dont les parois extérieures, intérieures et inférieures sont revêtues de la couche 5 du premier métal.

Ainsi comme expliquée ci-dessus, on comprend que, dans le cas où la couche 5 du premier métal présente de bonnes qualités tribologiques, ces parois puissent avantageusement servir de surface de contact dans les applications citées ci-dessus telles qu'une came ou un pignon.

## Revendications

1. Procédé de fabrication d'une microstructure (M) bimétallique **caractérisé en ce qu'**il comprend les étapes suivantes :
a) se munir d'un substrat (1) dont au moins une (3) des faces est conductrice ;
b) appliquer sur la face conductrice (3) du substrat (1) une couche (4) de résine photosensible ;
c) irradier la couche (4) de résine à travers un masque définissant le contour (4a) de la microstructure désirée ;
d) dissoudre les zones (4b) non irradiées de la couche (4) de résine photosensible pour faire apparaître par endroit la face conductrice (3) du substrat (1) puis rendre conductrices des zones irradiées (4a) ;
e) déposer galvaniquement et de manière uniforme une couche (5) d'un premier métal à partir de ladite couche conductrice (3) du substrat (1) et des faces conductrices de la couche (4a) de résine photosensible ;
f) déposer galvaniquement et de manière uniforme une couche (6) d'un deuxième métal à partir de ladite couche du premier métal pour former un bloc atteignant sensiblement le niveau de la surface supérieure de la couche (4) de résine photosensible ;
g) aplanir la résine (4) et le métal (5, 6) déposé pour amener la résine et le bloc électrodéposé au même niveau ;
h) séparer par délamination la couche (4) de résine et le bloc électrodéposé du substrat (1) ;
i) éliminer la couche (4) de résine photosensible de la structure délaminée pour libérer la microstructure (M) ainsi formée.

2. Procédé selon la revendication 1, **caractérisé en ce que** les premier et deuxième métaux sont différents afin de former une microstructure (M) dont les propriétés mécaniques sont adaptées à une application donnée.

3. Procédé selon la revendication 1 ou 2 **caractérisé en ce que** le premier métal présente un coefficient de frottement plus faible que le deuxième métal et **en ce que** le deuxième métal présente un résistance mécanique plus élevée que le premier métal.

4. Procédé selon l'une des revendications 1 à 3, **caractérisé en ce que** le premier métal est un alliage Nickel-phosphore et le deuxième métal est du nickel.

5. Procédé selon l'une des revendications précédentes, **caractérisé en ce que** ladite face conductrice (3) du substrat (1) est formée d'un empilement de couches de chrome (2) et d'or (3).

6. Procédé selon l'une des revendications précédentes, **caractérisé en ce que** les faces conductrices de la couche (4a) de résine photosensible sont formées par activation de ladite résine.

7. Procédé selon l'une des revendications 1 à 5, **caractérisé en ce que** les faces conductrices de la couche (4a) de résine photosensible sont formées par dépôt d'une couche conductrice d'amorçage.

8. Procédé selon l'une des revendications précédentes, **caractérisé en ce que** plusieurs structures micromécaniques sont fabriquées sur le même substrat.

9. Procédé selon l'une des revendications précédentes, **caractérisé en ce que** la microstructure métallique (M) forme une pièce micromécanique d'un mouvement d'horlogerie.

## Claims

1. Method of fabricating a bimetallic microstructure (M) **characterized in that** it includes the following steps:
a) taking a substrate (1), which has at least one (3) conductive surface;
b) applying a photosensitive resin layer (4) onto the conductive surface (3) of the substrate (1);
c) irradiating the resin layer (4) through a mask defiling the contour (4a) of the desired microstructure:
d) dissolving the non-irradiated zones (4b) of the photosensitive resin layer (4) to reveal, in places, the conductive surface (3) of the substrate (1) and then rendering electrically conductive irradiated zones (4a);
e) galvanically and uniformly depositing a layer of a first metal (5) from said conductive surface (3) of the substrate (1) and a conductive surfaces of the photosensitive resin (4a);
f) galvanically and uniformly depositing a layer (6) of a second metal from said first metal layer to form a block that approximately reaches the level of the top surface of the photosensitive resin layer (4);
g) flattening the resin (4) and the deposited metal (5, 6) to bring the resin and the electrodeposited block to the same level,
h) separating, by delamination, the resin layer (4) and the electrodeposited block from the substrate (1);
i) removing the photosensitive resin layer (4) from the delaminated structure to release the microstructure (M) thereby formed.

2. Method according to claim 1, **characterized in that** the first and second metals are differents so as to form a microstructure (M) whose mechanical properties are optimised.

3. Method according to claim 1 or 2, **characterized in that** the first metal has a lower friction coefficient than the second metal and **in that** said second metal has a higher level of mechanical resistance than the first metal.

4. Method according to any of claims 1 to 3, **characterized in that** the first metal is a nickel-phosphorous alloy and said at least one second metal is nickel.

5. Method according to any of the preceding claims, **characterized in that** said conductive surface (3) of the substrate (1) is formed of a stack of chromium (2) and gold (3) layers.

6. Method according to any of the preceding claims, **characterized in that** said conductive surfaces of the photosensitive resin layer (4a) are formed by activating said resin.

7. Method according to any of claim 1 to 5, **characterised in that** said conductive surfaces of the photosensitive resin layer (4a) are formed by coating a conductive priming layer.

8. Method according to any of the preceding claims, **characterized in that** several micromechanical structures are fabricated on the same substrate.

9. Method according to any of the preceding claims, **characterised in that** the metallic microstructure (M) forums a micromechanical part: of a timepiece.

## Patentansprüche

1. Verfahren zur Herstellung einer bimetallisches Mikrostruktur (M), **dadurch gekennzeichnet, dass** es die folgenden Schritte umfasst:
a) Vorsehen eines Substrats (1), wovon wenigstens eine (3) der Flächen leitend ist;
b) Aufbringen einer Schicht (4) aus photoempfindlichem Harz auf die leitende Fläche (3) des Substrats (1);
c) Bestrahlen der Harzschicht (4) durch eine Maske, die den Umriss (4a) der gewünschten Mikrostruktur definiert;
d) Auflösen der nicht bestrahlten Zonen (4b) der Schicht (4) aus photoempfindlichem Harz, um die leitende Fläche (3) des Substrats (1) stellenweise freizulegen und um dann die bestrahlten Zonen (4a) leitend zu maschen;
e) galvanisches und gleichmäßiges Abscheiden einer Schicht (5) eines ersten Metalls ausgehend von der leitenden Schicht (3) des Substrats (1) und der leitenden Flächen der Schicht (4a) aus photoempfindiichem Harz;
f) galvanisches und gleichmäßiges Abscheiden einer Schicht (6) aus einem zweiten Metall ausgehend von der Schicht des ersten Metalls, um einen Block zu bilden, der im Wesentlichen das Niveau der oberen Oberfläche der Schicht (4) aus photoempfindiichem Harz erreicht;
g) Einebnen des Harzes (4) und des abgelagerten Metalls (5, 6), um das Harz und den durch elektrische Ablagerung gebildeten Block auf dasselbe Niveau zu bringen;
h) Trennen durch Delamination der Harzschicht (4) und des durch elektrisches Ablagern gebildeten Blocks von dem Substrat (1);
i) Entfernen der Schicht (4) aus photoempfindlichem Harz der delaminierten Struktur, um die auf diese Weise gebildete Mikrostruktur (M) freizugeben.

2. Verfahren nach Anspruch 1, **dadurch gekennzeichnet, dass** das erste und das zweite Metall verschieden sind, um eine Mikrostruktur (M) zu bilden, deren mechanische Eigenschaften an eine gegebene Anwendung angepasst sind.

3. Verfahren nach Anspruch 1 oder 2, **dadurch gekennzeichnet, dass** das erste Metall einen Reibkoeffizienten aufweist, der geringer ist als jener des zweiten Metalls, und dass das zweite Metall einen mechanischen Widerstand aufweist, der höher ist als jener des ersten Metalls.

4. Verfahren nach einem der Ansprüche 1 bis 3, **dadurch gekennzeichnet, dass** das erste Metall eine Nickei-Phosphor-Legierung ist und das zweite Metall Nickel ist.

5. Verfahren nach einem der vorhergehenden Anspruche, **dadurch gekennzeichnet, dass** die leitende Fläche (3) des Substrats (1) aus einem Stapel von Chromschichten (2) und (Goldschichten (3) gebildet ist.

6. Verfahren nach einem der vorhergehenden Ansprüche, **dadurch gekennzeichnet, dass** die leitenden Flächen der Schicht (4a) aus photoempfindlichem Harz durch Aktivieren des Harzes gebildet werden.

7. Verfahren nach einem der Ansprüche 1 bis 5, **dadurch gekennzeichnet, dass** die leitenden Flächen der Schicht (4a) aus photoempfindlichem Harz durch Ablagern einer leitenden Auslöseschicht gebildet werden.

8. Verfahren nach einem der vorhergehenden Ansprüche, **dadurch gekennzeichnet, dass** auf demselben Substrat mehrere mikromechanische Strukturen hergestellt werden.

9. Verfahren nach einem der vorhergehenden Anspruche, **dadurch gekennzeichnet, dass** die metallische Mikrostruktur (M) ein mikromechanisches Teil eines Uhrwerks bildet.
